# EUROPÄISCHE PATENTSCHRIFT

(11) **EP 0 141 402 B1**
(45) Veröffentlichungstag und Bekanntmachung des Hinweises auf die Patenterteilung: **29.06.1988**
(21) Anmeldenummer: 84113117.0
(22) Anmeldetag: 31.10.1984
(51) Int. Cl.: H01K 1/32

(54) **Verfahren zur Herstellung einer elektrischen Glühlampe**
Method for the manufacturing of an electric incandescent lamp
Méthode de fabrication d'une lampe électrique à incandescence

(30) Priorität: 08.11.1983 DE 3340387
(43) Veröffentlichungstag der Anmeldung: 15.05.1985
(73) Patentinhaber: Patent-Treuhand-Gesellschaft für elektrische Glühlampen mbH, 81543 München (DE)
(72) Erfinder: Schönsee, Kurt, D-1000 Berlin 26 (DE); Oehmke, Joachim, D-1000 Berlin 41 (DE)

(56) Entgegenhaltungen:
- EP-A- 0 022 304
- US-A- 1 999 014
- US-A- 2 449 268
- US-A- 4 081 709
- PHILIPS Compact lightning catalogues, S. 24-25, Ed. 4/81
- PHILIPS Produktliste Licht/Batterien 1982/1983

## Beschreibung

Die Erfindung betrifft ein Verfahren zur Herstellung einer elektrischen Glühlampe mit den im Oberbegriff des Hauptanspruchs bezeichneten Merkmalen.

Die lichtstreuende Oberfläche der Kolbenkuppe wird üblicherweise durch eine Flußsäuremattierung des Lampenkolbens hergestellt. Die Innensilizierung wird gegenwärtig im Naßverfahren vorgenommen. Vormattierte stehende Lampenkolben werden bis zum größten Kolbendurchmesser mit Si0₂- haltiger Paste beschlämmt, wobei die Kolbenkuppe unbeschlämmt bleibt.

Es ist bekannt, auch die lichtstreuende Oberfläche mit einer Innensilizierschicht zu erzeugen, die im Naßverfahren aufgetragen wird. Benutzt wird eine Beschlämmpaste bestimmter Viskosität (US-PS-3 909 649).

Ferner ist die Innensilizierung von Lampenkolben im Trockenverfahren bekannt, bei der von einem Gasstrom getragene SiO_{z}-Pulverteilchen in den Lampenkolben geblasen und im elektrostatischen Feld an das erwärmte Kolbenglas gebunden werden. Wenn sich die Silizierschicht nur auf bestimmte Teile der Kolbeninnenwand erstrecken soll, können in den die Pulverteilchen tragenden Gasstrom diesen ablenkende Mittel angeordnet werden. So ist zum Freihalten der rohrförmigen Kuppe eines bauchigen Lampenkolbens einer elektrischen Entladungslampe von Pulverteilchen im Bereich des größten Kolbendurchmessers ein kreisförmiger Ablenkschild gelagert, dessen der Beschichtungsdüse abgewandte Seite flach ist, während die der Düse zugewandte Seite eine konvexe Form aufweist. Der Ablenkschild liegt über der Beschichtungsdüse und ist zu dieser konzentrisch angeordnet. Der aus rostfreiem Stahl bestehende Schild ist mit Tragstäben abgestützt, die im Düsenbereich verankert sind (US-PS-3 279 937).

Aufgabe der Erfindung ist es, eine elektrische Glühlampe der eingangs beschriebenen Art einfacher in Aufbau und Herstellungsweise zu gestalten.

Die gestellte Aufgabe wird mit den im kennzeichnenden Teil des Anspruchs 1 aufgeführten Merkmalen gelöst. Der Übergang von einer zur anderen Schicht ist im wesentlichen scharfkantig. Ein Schichtdickenverhältnis von ca. 6 : 1 (reflektierende erste Schicht : lichtstreuender zweiter Schicht) hat sich als besonders vorteilhaft erwiesen. Die Schichten sind in einem Arbeitsgang im elektrostatischen Verfahren aufgetragen, wobei ein Hochspannungspotential zwischen dem Lampenkolben und der Beschichtungsdüse angelegt ist. Die gewünschten Unterschiede in Schichtdichte und Schichtdicke sind mittels eines kreisförmigen, flachen Ablenkschildes erreicht, das über und konzentrisch mit der Beschichtungsdüse im Bereich des größten Kolbendurchmessers angeordnet ist und den Pulverstrom aufteilt. Wesentlich für dieses Verfahren ist ferner, daß die Kolbenkuppe des erwärmten Kolbens während des Beschichtens gekühlt ist. Ein wesentlicher weiterer Vorteil dieses neuartigen Beschichtungsverfahrens ist, daß das Innenmattieren des Lampenkolbens mittels Flußsäure entfallen kann, wodurch die Umweltbelastung wesentlich verringert wird.

Nachfolgend ein Ausführungsbeispiel. Von den schematisch dargestellten Figuren zeigen
Figur 1 eine elektrische Glühlampe gemäß der Erfindung in teilweise aufgebrochener Ansicht
Figur 2 das Beschichten des Lampenkolbens

Die Lampe nach Figur 1 weist einen pilzförmigen Lampenkolben 1, einen Sockel 2 sowie einen in einem Gestell 3 gehalterten Leuchtkörper 4 auf. Der Lampenkolben 1 ist an seiner Innenoberfläche mit einer ersten Silizierschicht 5 versehen, die sich vom Kolbenhals bis zum größten Kolbendurchmesser erstreckt und das Licht verstärkt zur Kolbenkuppe 6 reflektiert. Die zweite, wesentlich dünnere Silizierschicht 7, die mit einem im wesentlichen scharfkantigen Übergang an die erste Schicht 5 anschließt und die die Innenwand der Kolbenkuppe 6 bedeckt, bewirkt den lichtstreuenden Effekt. Vorzugsweise beträgt das Absorptionsverhältnis der sockelseitig aufgetragenen reflektierenden ersten Schicht 5 zu der auf der Kolbenkuppe 6 aufgetragenen den zweiten Schicht 7 ca. 6 : 1. Wie aus Figur 2 ersichtlich, sind beide Schichten in einem Arbeitsgang im elektrostatischen Trockenverfahren aufgetragen, bei dem von einem während ca. 0,45 s währenden Luftstrom mit ca. 3,3 bar getragene Si02-Pulverteilchen in den Lampenkolben 1 geblasen und im elektrostatischen Feld auf der Innenwandung des Glaskolbens angelagert werden. Dabei liegt zwischen dem erwärmten Lampenkolben 1 und der Beschichtungsdüse 8 eine Hochspannung von ca. 20 kV an. Die Verteilung der Schichtdichten und Schichtdicken wird dabei mittels einer Kühlkappe 9 und eines kreisförmigen, flachen Ablenkschildes 10 erzielt. Die Kühlung der Kolbenkuppe 6 erfolgt während ca. 10 s mit Blasluft 11 von ca. 2,7 bar. Hierzu ist dem Lampenkolben 1 die Kühlkappe 9 aufgesetzt, die bis auf die Höhe des größten Kolbendurchmessers herabreicht und mit einem Gummiring 12 abgedichtet ist. Die Blasluft 11 entweicht durch eine in der Kühlkappe 9 angebrachte Öffnung 13. Der Ablenkschild ist innerhalb des Lampenkolbens 1 über und konzentrisch mit der Beschichtungsdüse 8 ebenfalls etwa in Höhe des größten Kolbendurchmessers angeordnet. Der vor Beginn des Silizierens auf etwa 450 K erwärmte _ Lampenkolben 1 wird während des Silizierens im Bereich der Kolbenkuppe 6 auf einer Temperatur von etwa 300 K gehalten, während der übrige Kolbenteil etwa 420 K besitzt.

## Patentansprüche

1. Verfahren zur Herstellung einer elektrischen Glühlampe mit einem pilzförmigen Lampenkolben aus Glas, der an seiner Innenoberfläche zwischen dem Kolbenhals und dem größten Kolbendurchmesser mit einer sichtbare Strahlung reflektierenden Si0₂-Beschichtung versehen ist, die die Strahlung verstärkt zur Kolbenkuppe reflektiert, und dessen Kolbenkuppe eine sichtbare Strahlung streuende Innenoberfläche aufweist, wobei zum Aufbringen der Si0₂-Beschichtung eine Beschichtungsdüse mit einem daran befestigten Ablenkschild in das Innere des Lampenkolbens geführt wird, und die von einem Gasstrom getragenen Si0₂-Pulverteilchen in einen erwärmten Lampenkolben geblasen und im elektrostatischen Feld auf die Kolbeninnenwand aufgetragen werden, dadurch gekennzeichnet, daß die sichtbare Strahlung streuende Innenoberfläche der Kolbenkuppe ebenfalls aus einer Si0₂-Beschichtung besteht, die in einem Arbeitsgang mit der sichtbare Strahlung reflektierenden Beschichtung zwischen dem Kolbenhals und dem größten Kolbendurchmesser aufgetragen wird, wobei der Ablenkschild als eine flache, kreisförmige Scheibe ausgebildet ist, die konzentrisch zur Beschichtungsdüse sowie in der Höhe des größten Kolbendurchmessers angeordnet ist, und die Kolbenkuppe des sonst erwärmten Lampenkolbens während der Beschichtung gekühlt ist.

2. Verfahren nach Anspruch 1, dadurch gekennzeichnet, daß zur Kühlung der Kolbenkuppe eine mit einem Dichtungsring versehene Kühlkappe auf die Kolbenkuppe gesetzt wird, wobei der Dichtungsring im Bereich des größten Kolbendurchmessers auf dem Lampenkolben aufliegt und die Kühlkappe von einer Blasluft durchströmt wird, wodurch die Temperatur des zuvor auf ca. 450 K erwärmten Lampenkolbens im Bereich der von der Blasluft umströmten Kolbenkuppe auf ca. 300 K abgesenkt wird.

3. Verfahren nach Anspruch 1 und 2, dadurch gekennzeichnet, daß die Blasluft mit einem Druck von ca. 2,7 bar während ca. 10 s die Kühlkappe durchströmt.

## Claims

1. Process for manufacturing an electrical incandescent lamp with a mushroom-shaped lamp bulb made of glass which, on its internal surface between the neck of the bulb and the maximum bulb diameter, is provided with an Si0₂ layer which is reflective to visible radiation and which reflects the radiation in an intensified manner to the bulb bowl, and the bulb bowl of which has an internal surface which diffuses visible radiation, a coating nozzle with a deflector shield attached to it being placed inside the lamp bulb to apply the Si0₂ coating, and the fine Si0₂ powder particles carried by a gas stream being blown into a heated lamp bowl and applied to the internal wall of the bulb in the electrostatic field, characterized in that the internal surface of the bulb bowl which diffuses visible radiation also consists of an Si0₂ coating which is applied in one operating cycle with the coating which is reflective to visible radiation between the neck of the bulb and the maximum bulb diameter, the deflector shield being formed as a flat, circular disc which is positioned concentrically with the coating nozzle and at the level of the maximum bulb diameter, and the bulb bowl of the otherwise heated lamp bulb being cooled during the coating.

2. Process according to Claim 1, characterized in that a cooling cap provided with a sealing ring is placed on the bulb bowl to cool the bulb bowl, the sealing ring lying on the bulb bowl in the region of the maximum bulb diameter and an air blast flowing through the cooling cap, whereby the temperature of the lamp bulb previously heated to approximately 450 K is reduced to approximately 300 K in the region of the bulb bowl around which the air blast flows.

3. Process according to Claims 1 and 2, characterized in that the air blast flows through the cooling cap at a pressure of approximately 2.7 bar for approximately 10 s.

## Revendications

1. Procédé pour fabriquer une lampe électrique à incandescence comportant une ampoule en verre en forme de champignon, qui comporte, sur sa surface intérieure et entre le col de l'ampoule et la zone du plus grand diamètre de l'ampoule, un revêtement en Si0₂, qui réfléchit le rayonnement visible, en l'intensifiant, en direction de la calotte de l'ampoule, qui comporte une surface intérieure diffusant le rayonnement visible, et selon lequel, pour réaliser le dépôt du revêtement en Si0₂, on introduit une buse d'enduction, à laquelle est fixé un bouclier déflecteur, à l'intérieur de l'ampoule de la lampe et on introduit par soufflage des particules de poudre de Si0₂ entraînées par un courant gazeux, dans une ampoule chauffée, les particules se déposant, dans le champ électrostatique, sur la paroi intérieure de l'ampoule, caractérisé par le fait que la surface intérieure, qui diffuse le rayonnement visible, de la calotte de l'ampoule est également constituée par un revêtement en Si0₂, qu'on dépose au cours d'une phase opératoire avec le revêtement réfléchissant le rayonnement visible, entre le col de l'ampoule et le plus grand diamètre de cette dernière, auquel cas le bouclier déflecteur est réalisé sous la forme d'un disque circulaire plat qui est disposé concentriquement par rapport à la buse d'enduction et est situé au niveau de la zone du plus grand diamètre de l'ampoule, et la calotte de l'ampoule, qui par ailleurs est chauffée, est refroidie pendant le dépôt du revêtement.

2. Procédé suivant la revendication 1, caractérisé en ce que pour refroidir la calotte de l'ampoule, on place un capot de refroidissement muni d'une bague d'étanchéité, sur la calotte de l'ampoule, cette bague d'étanchéité étant appliquée dans la zone du plus grand diamètre de l'ampoule de la lampe, et on fait circuler un air de soufflage à l'intérieur du capot de refroidissement, ce qui réduit la température de l'ampoule de la lampe, préalablement chauffée à environ 450° K, à environ 300° K dans la zone de la calotte de l'ampoule, balayée par la circulation de l'air de soufflage.

3. Procédé suivant les revendications 1 et 2 caractérisé par le fait que l'air de soufflage circule à l'intérieur du capot de refroidissement à une pression d'environ 2,7 bars, pendant environ 10s.
